# EUROPÄISCHE PATENTSCHRIFT

(11) **EP 2 136 943 B1**
(45) Veröffentlichungstag und Bekanntmachung des Hinweises auf die Patenterteilung: **21.11.2012**
(21) Anmeldenummer: 08748941.5
(22) Anmeldetag: 16.04.2008
(51) Int. Cl.: B22C 9/10, B22C 9/00, B22D 29/00

(54) **TRÄGERMATERIAL ZUR HERSTELLUNG VON WERKSTÜCKEN**
CARRIER MATERIAL FOR PRODUCING WORKPIECES
MATÉRIAU SUPPORT POUR LA FABRICATION DE PIÈCES À USINER

(30) Priorität: 16.04.2007 DE 102007017754
(43) Veröffentlichungstag der Anmeldung: 30.12.2009
(73) Patentinhaber: Hermle Maschinenbau GmbH, 78559 Gosheim (DE)
(72) Erfinder: DIRSCHERL, Markus, 81547 München (DE)
(74) Vertreter: Hager, Thomas Johannes
(86) Internationale Anmeldenummer: PCT/EP2008/003050
(87) Internationale Veröffentlichungsnummer: WO 2008/125352

(56) Entgegenhaltungen:
- EP-B1- 0 951 579
- WO-A-00/32344
- DE-A1- 1 483 641
- DE-C1- 19 716 524
- US-A- 3 643 728
- US-A- 3 701 379
- US-A- 3 722 574

## Beschreibung

Die Erfindung betrifft ein Verfahren zur Herstellung eines Werkstücks mit mindestens einem Freiraum oder einem sonstigen nicht ausgefüllten Anteil, und ein dazu geeignetes Trägermaterial.

Werkstücke mit nicht ausgefüllten Anteilen, wie Kavitäten, Aussparungen, Ausnehmungen, Hinterschneidungen, Hohlräumen usw., die der Einfachheit halber im folgenden generell als "Freiraum" bezeichnet werden, wobei dieser Ausdruck auch Räume umfasst, die nicht allseitig von einer Wand umgeben sind, wie Hinterschneidungen.

Bei einem zur Herstellung komplexer Formen geeigneten Verfahren werden nacheinander Schichten, die den Körper aufbauen, aufgespritzt. An den Stellen, an denen im fertigen Körper ein Freiraum entstehen soll, wird ein Material verwendet, das nach Fertigstellung des Körpers herausgenommen werden kann. Damit ein Material für derartige Verfahren eingesetzt werden kann, muss es nach Fertigstellung des Körpers zur Bildung des Freiraums entfernbar sein, wobei die Entfernung einfach und kostengünstig erfolgen muss.

In der Regel handelt es sich um lösliches Material, das nach Abschluss der Formgebung herausgelöst werden kann. Die Verwendung von wasserhaltigen Medien, die leicht verfügbar sind und leicht zu entsorgen sind, ist daher erwünscht.

Das als "Platzhalter" verwendete herauslösbare Material wird auch als "verlorener Kern" oder "verlorene Form" bezeichnet.

Ein für verlorene Kerne verwendbares Material muss diverse Anforderungen erfüllen, es muss unter anderem mechanische und thermische Belastungen aushalten. Diese Anforderungen werden von den für verlorene Kerne wünschenswerten wasserlöslichen Salzen nicht erfüllt. Obwohl Salze ein interessantes Material sind im Hinblick auf ihre Löslichkeit und Verfügbarkeit, ist ihr Einsatz aufgrund ihrer Sprödigkeit bei Verfahren, die mechanisch beanspruchen, wie thermisches Spritzen, Kaltgasspritzen, oder Kompaktieren nicht möglich. Die Salze können aufgrund ihrer Sprödigkeit der mechanischen Belastung, die bei derartigen Verfahren entsteht, nicht widerstehen.

Für diesen Fall muss daher ein anderes Material gefunden werden, das einerseits mechanische Belastungen bei der Herstellung des Werkstücks ohne Beschädigung aushält, andererseits aber nach Fertigstellung entfernbar ist, ohne das Werkstück zu zerstören.

In DE 19 716 524 wird vorgeschlagen, zur Herstellung von Körpern mit wenigstens einem Hohlraum einen wasserlöslichen Kern aus einer Aluminium- oder Magnesiumlegierung bereitzustellen. Gegenstand dieser Anmeldung ist es, solche Magnesium- oder Aluminiumlegierungen zu verwenden, deren Oxidgehalt so eingestellt wird, dass einerseits die mechanische Festigkeit ausreichend hoch ist und andererseits die Löslichkeit ausreicht, um anschließend den Kern herauslösen zu können. Zur Erfüllung dieser Aufgabe war es notwendig, Legierungen zu verwenden und diesen einen hohen Anteil an Oxiden zuzusetzen.

Nach Fertigstellung des Formkörpers soll diese Legierung dann mit Wasser oder einer sauren oder basischen Lösung herausgelöst werden. Es wurde gefunden, dass dieses bekannte Material nicht für alle Formgebungsverfahren geeignet ist.

US 3 722 574 A discloses a magnesium oxide utilized as a water soluble core for producing hollow superalloy parts by investment casting techniques. The core can be formed by mixing slurries of magnesium oxide and magnesium oxiychloride, allowing the mixture to harden and then firing the body to form the corresponding oxide.

US 3 701 379 A describes a metal casting having internal passages and apertures. It can be formed by pouring molten metal into a mold having a magnesium. oxide core disposed therein. The core can be made by forming a mixture of magnesium oxide and an evanescent resin and shaping this mixture by suitable molding techniques. The evanescent resin is then slowly volatilized to leave a core of substantially pure MgO which can be sintered to form a carbonaceous material-free, self-supporting body. After a casting is made around the core, it can be removed by washing the casting in a non-corrosive media such as water or dilute acetic acid.

Es war nun Aufgabe der Erfindung, ein Trägermaterial bereitzustellen, das in nahezu jede beliebige Form gebracht werden kann, für nahezu jedes Formverfahren zur Bildung verlorener Kerne einsetzbar ist, nach Fertigstellung der Form mit vertretbarem Aufwand und im Wesentlichen ohne Schädigung des Formkörpers entfernbar ist und dessen Entfernung die Umwelt möglichst wenig belastet. Das Material soll auch entfernbar sein, wenn es sich um sehr komplexe oder sehr filigrane Formen, z.B. enge Kanäle handelt.

Darüber hinaus war es Aufgabe der Erfindung ein Material bereitzustellen, das auch mit thermischen Spritzverfahren, insbesondere kinetischem Spritzen oder Kaltgasspritzen, verarbeitbar ist, das somit mechanisch ausreichend belastbar ist und leicht verfügbar ist.

Diese Aufgaben werden gelöst mit einem Trägermaterial, das als Platzhalter beim Aufbau von Werkstücken mit mindestens einem Freiraum verwendet werden kann, das aus einem kompaktierten korrodierbaren Material besteht, wobei das korrodierbare Material eine Mischung oder Legierung aus mindestens zwei Metallen, MeI und MeII, ist, wobei das Normalpotential von MeII unter Reaktionsbedingungen kleiner als das von MeI ist.

Das erfindungsgemäße kompaktierte Trägermaterial enthält bevorzugt mindestens ein Metall MeII, das bei Kontakt mit einem korrodierenden Medium unter definierten Bedingungen in einem Zeitraum von 30 Minuten bis 10 Stunden zu mindestens 35, bevorzugt mindestens 55 und besonders bevorzugt zu mindestens 70 % korrodierbar ist. Der Abtrag des unedleren Metalls MeII ist abhängig von der Geometrie des Werkstücks und des Freiraums. Ist der Freiraum beispielsweise ein Kanal oder eine längliche Bohrung, so wird bevorzugt als MeII eine Metallkomponente verwendet, die bei Kontakt mit einem korrodierenden Medium zu einem Abtrag von mindestens 1mm pro 24 Stunden, bevorzugt mindestens 1 mm pro 10 Stunden, insbesondere mindestens 1mm pro 5 Stunden oder sogar 1mm pro Stunde führt oder noch schneller abgetragen wird. In anderen Worten ausgedrückt wird eine Metallkomponente bevorzugt, die sich bei einer länglichen Bohrung pro 24 Stunden, bevorzugt 10 Stunden, noch bevorzugter 5 Stunden und insbesondere 1 Stunde um 1mm in Längsrichtung auflöst, sodass sich der Freiraum entsprechend in der angegebenen Zeit um 1mm "hineinfrisst". Das erfindungsgemäße Trägermaterial hat eine kompaktierte Struktur, die geeigneterweise durch ein mechanisch kompaktierendes Verfahren erhalten werden kann. Aufgrund dieser Struktur ergibt sich eine Kombination interessanter Eigenschaften, die die oben genannten Aufgaben löst.

Überraschenderweise wurde gefunden, dass ein Platzhalter aus einem Werkstück entfernt werden kann unter Ausnutzung einer elektrochemischen korrodierenden Reaktion.

In der vorliegenden Beschreibung wird dabei unter "Korrosion" jede elektrochemische Reaktion eines Metalls MeII mit einem flüssigen korrodierenden Medium in Gegenwart eines Metalls MeI oder einer MeI enthaltenden Metallkomponente, die bei Reaktionsbedingungen ein höheres Normalpotential als MeII hat, verstanden, die zu einer weitgehenden oder vollständigen Auflösung von MeII unter Gasbildung führt. Als korrodierendes Medium wird eine ionenhaltige Flüssigkeit bezeichnet, die MeII aufgrund einer elektrochemischen Reaktion in Gegenwart von MeI löst.

Der Ausdruck "Normalpotential" bezieht sich dabei immer auf das Normalpotential eines Metalls oder einer Metallkomponente unter den Reaktionsbedingungen (in Bezug auf Temperatur, Druck, Art und Menge der Ionen in der Lösung etc.) und nicht auf die Stellung in der elektrochemischen Spannungsreihe.

Die elektrochemische Reaktion von MeII und dem korrodierenden Medium verläuft in Gegenwart einer weiteren Metallkomponente MeI. Der Ausdruck "Metallkomponente" bezeichnet insbesondere Metalle oder Metalllegierungen, die die Korrosionsreaktion begünstigen.

Erfindungsgemäß wird eine Kombination aus einem korrodierbaren Metall und mindestens einer weiteren Metallkomponente, das/die auch korrodierbar sein kann aber nicht sein muss, eingesetzt, die bei Kontakt mit einem korrodierenden Medium, wie Wasser oder ein wässriges Medium, seine Struktur sehr schnell verliert, wobei sich zumindest das korrodierbare Metall auflöst und weitere vorhandene Metalle ggf. zumindest teilweise in Partikelform übrig bleiben. Das erfindungsgemäße Material hat eine Struktur, die eine Kombination interessanter Eigenschaften in sich vereint. Einerseits bietet das Material ausreichende Festigkeit, um in verschiedensten Verfahren als Platzhalter dienen zu können, der auch eine mechanische Beanspruchung aushält, die z.B. im Rahmen der Formgebung und/oder Verarbeitung erfolgt. Andererseits zersetzt sich bei Kontakt mit einem korrodierenden Medium das Material sehr schnell.

Diese Eigenschaften entstehen einerseits durch die metallischen und mechanischen Eigenschaften der Metalle und andererseits durch die Korrosionsfähigkeit des Materials unter definierten Bedingungen.

Ohne an eine Theorie gebunden zu sein, wird angenommen, dass durch eine mechanisch belastende Verarbeitung des erfindungsgemäßen Trägermaterials, die z.B. bei der Formung des Platzhalters auftritt, z.B. durch Kompaktierung, die das korrodierbare Metall sonst schützende Oxid- bzw. - Hydroxidschicht so gestört wird, dass anschließend bei Kontakt mit einer korrodierenden Flüssigkeit die Metallpartikel bzw. die Struktur sehr leicht angegriffen werden, was zu schneller Korrosion führt. Andererseits wird durch die kompaktierende Verarbeitung das weitere, edlere Metall in so engen Kontakt mit dem korrodierbaren Metall gebracht, dass die korrodierende Reaktion sehr schnell erfolgen kann.

Es wurde gefunden, dass eine kompaktierte Mischung oder Legierung aus mindestens zwei Metallen oder Metallkomponenten, MeI und MeII, deren elektrochemische Normalpotentiale unter den Reaktionsbedingungen eine Differenz aufweisen, wobei mindestens eines der Metalle bei Kontakt mit einem flüssigen korrodierenden Medium unter definierten Bedingungen in einem vorbestimmten Zeitraum, der z.B. 30 Minuten bis 10 Stunden sein kann, zu mindestens 35 %, bevorzugt mindestens 55 % und besonders bevorzugt mindestens 70 % korrodierbar ist, ein ideales Trägermaterial ist, um einen verlorenen Kern zu bilden. Wie oben ausgeführt ist der Abtrag des unedleren Metalls MeII abhängig von der Geometrie des Werkstücks und des Freiraums. In anderen Worten ausgedrückt wird eine Metallkomponente bevorzugt, die sich bei einer länglichen Bohrung pro 24 Stunden, bevorzugt 10 Stunden, noch bevorzugter 5 Stunden und insbesondere 1 Stunde um mindestens 1mm in Längsrichtung auflöst, sodass sich der Freiraum entsprechend in der angegebenen Zeit oder sogar noch schneller um 1mm oder mehr "hineinfrisst".

In anderen Worten wird erfindungsgemäß eine elektrochemische Reaktion ausgenutzt, um eine kompaktierte Mischung aus einem unedleren korrodierbaren Metall und mindestens einem edleren Metall durch Kontakt mit einem korrodierenden Medium, in der Regel Wasser oder ein wässriges Medium, in der gewünschten Geschwindigkeit aufzulösen. Besonders ausgeprägt ist diese Reaktion, wenn als korrodierendes Medium eine stark ionenhaltige Lösung verwendet wird. Diese an sich bekannte Korrodierbarkeit wird erfindungsgemäß dazu ausgenutzt, um ein Trägermaterial nach Fertigstellung eines Werkstücks in einfacher Weise und relativ umweltschonend zu entfernen.

Dazu wird das Trägermaterial nach Fertigstellung des Werkstücks mit einem korrodierenden Medium in Kontakt gebracht, wobei sich zumindest das korrodierbare Metall löst und nicht gelöstes Trägermaterial zusammen mit dem das korrodierte Metall enthaltenden Medium anschließend aus der gebildeten Form herausgespült wird.

Ohne an eine Theorie gebunden zu sein, wird angenommen, dass durch die Kompaktierung der Metallkomponenten ein Material entsteht, dessen Partikel ausreichend Kontakt haben, um eine elektrochemische Reaktion zu begünstigen. Gleichzeitig wird möglicherweise durch Belastung bzw. Verformung die die Teilchen umhüllende Schutzschicht soweit aufgebrochen, dass die Reaktion stattfinden kann und nicht gehemmt wird. Jedenfalls wurde festgestellt, dass dann, wenn die Metallpulver in kompaktierter Form vorliegen, mit einem korrodierenden Medium, in der Regel Wasser oder ein wässriges Medium, die Korrosion in der gewünschten Geschwindigkeit erreicht wird. Insbesondere kann mit dem erfindungsgemäßen Trägermaterial die Geschwindigkeit der Korrosionsreaktion gezielt eingestellt werden. Wenn demgegenüber Pulvermischungen mit hoher Porosität eingesetzt werden, die sich bei Zusatz von Wasser vollsaugen, kann ein unkontrollierbarer Reaktionsverlauf die Folge sein.

Bevorzugt wird daher erfindungsgemäß ein Material verwendet, dessen Porosität nicht höher als 20 Vol.-%, besonders bevorzugt nicht höher als 5 Vol.-% ist. In einer besonders geeigneten Ausführungsform ist die Porosität kleiner als 1 Vol.-%.

Wird ein erfindungsgemäßes Material, d.h. eine, ein korrodierbares Metall und eine im Vergleich dazu edlere Metallkomponente enthaltende Mischung oder Legierung, die zuvor kompaktiert worden ist, mit einem korrodierenden Medium, bevorzugt einem leitfähigen (ionenhaltigen) wässrigen Medium, unter definierten Bedingungen in Kontakt gebracht, so löst sich das korrodierbare Metall zumindest weitgehend auf. Erfindungsgemäß wird diese Wirkung ausgenutzt, um ein Trägermaterial nach Fertigstellung eines Werkstücks zu entfernen, indem die Mischung mit einem korrodierenden Medium in Kontakt gebracht wird und Trägermaterial und Medium anschließend aus der gebildeten Form herausgespült werden.

Die Differenz der Normalpotentiale kann in basischer und/oder neutraler und/oder saurer Lösung auftreten, je nach den Bedingungen, denen das Trägermaterial bei dem Kontakt mit dem korrodierenden Medium ausgesetzt ist.

Die Erfindung ermöglicht es, dass auf diese Weise mechanisch hochbelastbares Material als Trägermaterial eingesetzt werden kann und nach Fertigstellung leicht entfernbar ist. Dieses Material ist vielfältig einsetzbar, insbesondere als verlorener Kern für die unterschiedlichsten Verfahren. Besonders gut geeignet ist das erfindungsgemäße Trägermaterial für die Herstellung von Werkstücken mit Aussparungen, Ausnehmungen, Hinterschneidungen und Hohlräumen, insbesondere zur Herstellung von Hohlkörpern oder Werkstücken mit Hinterschneidungen unter Anwendung von thermischen Spritzverfahren.

Die Geschwindigkeit der Korrosion ist abhängig von verschiedenen Faktoren bzw. der Einstellung definierter Bedingungen, sodass es mit Routinemaßnahmen möglich ist, das jeweils optimale Material bzw. die optimalen Bedingungen herauszufinden und einzusetzen. Zu den Faktoren, die die Auflösung beeinflussen, gehören die Temperatur, die Kombination der Metalle, Art und Menge der in dem zur Auflösung verwendeten Medium enthaltenen Ionen, Flächenverhältnisse und mechanische Beanspruchung der Oberflächen sowie die Wasserstoffüberspannung.

Die Temperatur ist ein wichtiger Parameter, da die Reaktion umso schneller verläuft, je höher die Temperatur ist. Die elektrochemische Reaktion der Metalle mit Wasser ist exotherm. Die Geschwindigkeit der Auflösung kann daher, falls notwendig oder erwünscht, eingestellt werden, indem die Temperatur der Reaktion kontrolliert wird. So kann die Reaktion durch oder Abführung von Wärme eingestellt werden, d.h. die Bedingungen angepasst werden. Zuführung und Abführung von Wärme erfolgen im einfachsten Fall durch Verwendung von entsprechend temperiertem Medium als Lösungsmittel.

Ein weiterer wichtiger Faktor ist die Kombination der in dem Trägermaterial angewendeten Metallkomponenten. Wesentlich für die Erfindung ist es, dass mindestens ein unter definierten Bedingungen korrodierbares Metall MeII und eine die Korrosion fördernde entsprechend edlere Metallkomponente MeI, enthalten ist. Erfindungsgemäß wird daher eine Legierung oder Mischung aus mindestens zwei Metallkomponenten, deren Normalpotenziale sich unterscheiden, eingesetzt. Je nach den ausgewählten Metallen ist die MeII korrodierende Reaktion stärker oder weniger stark. Durch Auswahl des oder der weiteren Metallkomponenten kann daher die Schnelligkeit der Auflösung beeinflusst werden.

Die Korrosivität kann erhöht werden, wenn mindestens eine weitere Metallkomponente, die in Bezug auf MeII edler ist, d.h. bei den Reaktionsbedingungen ein höheres Normalpotenzial als MeII hat, zulegiert oder zugemischt wird. Jedes Metall oder jede Metallkomponente, das/die ein höheres Normal- bzw. Standardpotenzial als MeII hat und die elektrochemische Reaktion begünstigt, ist daher für das erfindungsgemäße Trägermaterial geeignet. Es wurde gefunden dass vor allem in Kombination mit Magnesium die Metalle Eisen, Nickel und Kupfer einen besonders hohen Einfluss auf die Korrosivität haben, die daher in dem erfindungsgemäßen Trägermaterial bevorzugt einzeln oder in Kombination als MeI, bevorzugt mit Magnesium als MeII verwendet werden. Besonders bevorzugt wird eine Kombination aus Magnesium und Eisen verwendet.

Ein weiterer wichtiger Faktor ist die mechanische Beanspruchung des Trägermaterials. Das erfindungsgemäße Trägermaterial wird aus mindestens zwei Metallkomponenten durch Kompaktierung hergestellt. Es wurde gefunden, dass dann, wenn vor oder bei der Formung das Material und damit die einzelnen Partikel stark beansprucht werden, die Korrosion sehr schnell voranschreitet. Dies dürfte, ohne an eine Theorie gebunden zu sein, darauf zurückzuführen sein, dass durch die Beanspruchung gegebenenfalls vorhandene, das korrodierbare Metall MeII schützende, Hydroxid- oder Oxidschichten gestört oder zerstört werden, sodass der korrodierende Angriff danach schneller und heftiger erfolgen kann.

Als besonders geeignet hat sich eine Verarbeitung der mindestens zwei Metallkomponenten, bevorzugt in Form ihrer Pulver, durch thermisches Spritzen erwiesen. Bei einer Verarbeitung mit thermischem Spritzen werden die einzelnen Partikel kompaktiert und daher in sehr engen Kontakt gebracht. Dieser Verfahrensschritt ist daher besonders geeignet.

Ein weiterer Faktor, der die Korrosionsreaktion beschleunigen kann, ist der Anteil an Ionen, der in dem korrodierenden, bevorzugt wässrigen Medium, das zur Auflösung verwendet wird, enthalten ist. Es wurde gefunden, dass die Korrosion und damit Auflösung des Metalls MeII umso schneller erfolgt, je mehr Ionen zur Verfügung stehen. Besonders reaktiv in diesem Zusammenhang sind Chlorid-, Nitrat- und Sulfationen. Diese Ionen führen mit vielen Metallen zur Bildung leicht löslicher Salze, die die Auflösung beschleunigen.

Weiteren Einfluss auf die Korrosionsreaktion hat die Leitfähigkeit der korrodierenden, bevorzugt wässrigen Lösung, die wiederum durch den Anteil an Ionen beeinflussbar ist. Ein wässriges Medium mit hoher Leitfähigkeit bzw. einem hohen Anteil an Ionen führt zu einer schnelleren Auflösung. Bevorzugt werden daher stark ionenhaltige wässrige Medien zur Auflösung verwendet. Am meisten bevorzugt wird aufgrund ihrer Verfügbarkeit und Wirtschaftlichkeit eine kochsalzhaltige Lösung verwendet. Meerwasser ist beispielsweise ein sehr gut geeignetes Medium. Aus wirtschaftlichen und Umweltgründen ist auch ionenhaltiges Abwasser aus anderen Prozessen sehr vorteilhaft, das auf diese Weise sehr gut verwertet werden kann.

Ein weiterer Faktor, der Einfluss auf die Korrosionsreaktion hat, ist das Flächenverhältnis von anodisch wirkenden Partikeln zu kathodisch wirkenden Partikeln und der Abstand zwischen anodisch und kathodisch wirkenden Partikeln. Der geringe Abstand zwischen Anode und Kathode kann durch die kompaktierende Verarbeitung hergestellt werden, die die Struktur des erfindungsgemäßen Trägermaterials erzeugt, und durch die Einstellung des Verhältnisses von MeII zu MeI.

Ein weiterer Faktor, der die Auflösungsgeschwindigkeit und den Ablauf der Reaktion beeinflusst, ist die Bewegung des Mediums. Wenn das Medium nach Beginn der Reaktion bewegt wird, wird die Bildung einer geschlossenen Deckschicht aus Hydroxiden oder Oxiden über den Partikeln von MeII behindert, sodass die Korrosion wiederum weiter gefördert wird.

Auch die Wasserstoffüberspannung hat Einfluss auf die Korrosion, insbesondere für die Korrosion von Magnesium. Es wurde gefunden, dass einige Metalle mit niedriger Wasserstoffüberspannung effektive Kathoden darstellen. Sie werden daher bevorzugt als MeI eingesetzt, um die Reaktion zu begünstigen. Zu Metallen mit niedriger Wasserstoffüberspannung gehören Nickel, Kupfer und Eisen, die daher insbesondere in Kombination mit Magnesium bevorzugt sind.

Erfindungsgemäß wird es daher möglich, durch Einstellung der oben genannten Faktoren den Verlauf der das korrodierbare Metall auflösenden Reaktion gezielt einzustellen. Damit kann die Geschwindigkeit dem Verfahren angepasst werden, wobei einer der oben genannten Faktoren oder mehrere eingestellt werden können.

Zur Erläuterung der Herstellung eines Werkstücks mit dem erfindungsgemäßen Trägermaterial wird auf das Spritzverfahren bezug genommen, ohne die Erfindung hierauf einzuschränken. Aufgrund seiner ausgezeichneten mechanischen und chemischen Eigenschaften ist das erfindungsgemäße Trägermaterial für formgebende Verfahren beliebiger Art anwendbar. Das erfindungsgemäße Material zeichnet sich insbesondere durch seine Formbarkeit, Zerspanbarkeit, konturengetreue Schichtbildung, Abbildungseigenschaften und Verträglichkeit mit anderen Materialien aus. Es kann vorteilhaft besonders dann eingesetzt werden, wenn Formen durch Schichtenaufbau gebildet werden, die dann mechanisch nachbearbeitet werden zur Bildung einfacher und komplexer, auch filigraner Körper, die als Platzhalter für jede Art von Hohlräumen incl. Hinterschneidungen in Materialien beliebiger Art dienen. Komplexe oder filigrane Formen können durch mechanische Bearbeitung, in der Regel spanende Bearbeitung, aus dem Material gebildet werden. Die aus dem erfindungsgemäßen Trägermaterial gebildeten Schichten folgen dem Untergrund, auf den sie aufgetragen werden, konturentreu und bleiben dort haften. Das erfindungsgemäße Material kann daher vielfältig eingesetzt werden.

Wenn Werkstücke mit einer Aussparung durch Spritzen hergestellt werden, wird der Körper schichtweise aufgebaut und in den Bereichen, die später die Aussparung bilden sollen, das erfindungsgemäße Material aufgetragen, das nach Fertigstellung des Werkstücks herausspülbar ist.

Selbst wenn es sich um "echte" Legierungen handelt, ist die Kompaktierung wichtig. Als Legierungen werden Materialien bezeichnet, die aus mindestens zwei Komponenten aufgebaut sind und mindestens ein Metall enthalten, wobei der zweite Legierungsbestandteil in dem Metall entweder gelöst und darin homogen verteilt ist, oder aber nur begrenzt gelöst ist, sodass eine legierungsreichere zweite Phase entsteht. In jedem Fall handelt es sich, wenn der zweite oder weitere Legierungsbestandteil auch metallisch ist, um intermetallische Verbindungen, d.h. Atome des einen Metalls sind in die Matrix des anderen Metalls eingebaut. Die makroskopischen Eigenschaften der Legierung unterscheiden sich von denen der einzelnen Metallpulver. Erfindungsgemäß wesentlich ist, dass ein kompaktiertes Material eingesetzt wird, da dieses die Reaktivität und den engen Kontakt liefert, die für die Korrosionsreaktion notwendig sind.

Das erfindungsgemäße Trägermaterial enthält mindestens zwei Metallpulver MeI und MeII, deren wesentliche Eigenschaft ist, dass sich ihr Normalpotential unterscheidet. Die Potentialdifferenz beträgt mindestens 0,4 und ist bevorzugt größer 1. Aufgrund der Potentialdifferenz kommt es bei Zugabe von Wasser oder einem wässrigen Medium zu einer Redoxreaktion, die dazu führt, dass sich das unedlere Metall auflöst. Da die Reaktion in der Regel die Lösung basischer werden lässt, sollten die beiden Metallpulver MeI und MeII ein in basischer und neutraler Lösung gegenüber MeII unterschiedliches Normalpotenzial aufweisen. Zur Auflösung kann auch ein säurehaltiges wässriges Medium verwendet werden, so dass dann ggf. die Reaktion im sauren pH-Bereich erfolgt und das Normalpotential bei saurem pH-Wert zu bestimmen ist.

Zur Entfernung des Trägermaterials wird erfindungsgemäß dieser Unterschied im Normalpotenzial ausgenützt, d.h. in anderen Worten die der Korrosion oder Auflösung eines unedleren Metalls zugrunde liegende Redoxreaktion. Dazu werden zwei Metallkomponenten, von denen eine edler und die andere unedler ist, kombiniert, sodass ein Metallgemisch entsteht, das dann kompaktiert wird, sodass es mechanisch belastbar wird.

Es kann zusätzlich zu den beiden Metallkomponenten eine dritte Komponente enthalten sein, die weitere gewünschte Eigenschaften beiträgt. Diese Komponente kann ausgewählt werden aus den unterschiedlichsten Materialien, mit dem Vorbehalt, dass sie weder den Aufbau der Struktur noch die elektrochemische Zersetzung derselben stört. So kann zum Beispiel ein weiteres bezüglich der elektrochemischen Reaktion inertes Material zugefügt werden, das Einfluss auf die mechanischen Eigenschaften hat, z.B. kann ein härteres Material als dritte Komponente zugesetzt werden, um die Haftung beim kinetischen Kompaktieren zu verbessern.

Weiterhin ist es auch möglich als weitere Komponente ein die elektrochemische Reaktion katalysierendes Material zuzufügen, um Start und/oder Verlauf der Reaktion zu beeinflussen. Falls eine dritte Komponente für das erfindungsgemäße Trägermaterial verwendet wird, sollte ihr Anteil 25 Volumenprozent nicht übersteigen. Die jeweils am besten geeignete Menge kann vom Fachmann durch Routineversuche festgestellt werden. Der Anteil darf nicht so hoch sein, dass er die Ausbildung der Struktur und den Verlauf der Reaktion stört. Andererseits muss die Menge ausreichend sein, um den gewünschten Effekt zu erzielen.

Die Metallpulver, die das erfindungsgemäße Material aufbauen, sind bezüglich der Korngröße und Kornform variabel. Die Form der Partikel ist unkritisch, es kommen sowohl kugelförmige als auch Flake-artige oder sonstige Formen in Betracht. Die Partikelgröße ist unkritisch, mit dem Vorbehalt, dass die Partikel nicht größer als der auszufüllende Freiraum sein dürfen. Bevorzugt ist die Partikelgröße kleiner 0,5 mm, besonders bevorzugt ist die Partikelgröße kleiner 0,25 mm.

Über die Partikelgröße der beiden Komponenten kann auch das Auflösungsverhalten beeinflusst werden, sodass für jede Anwendung das optimal geeignete Material mit Routineversuchen gewählt werden kann. Weiterhin können Kompaktierungsverhalten und Struktur durch Auswahl der Partikelgrößen der beiden Pulver und deren Verhältnis beeinflusst werden. Die Partikelgröße kann daher gezielt für ein Pulver oder beide so ausgewählt werden, dass die gewünschten Eigenschaften bezüglich Struktur und Auflösung entstehen.

Wenn das Werkstück fertig aufgebaut ist, wird Wasser bzw. eine wässrige Lösung zugefügt, was dazu führt, dass eine Redoxreaktion in Gang gesetzt wird, durch die das unedlere Metall MeII oxidiert wird, Hydroxidionen entstehen und gleichzeitig Wasserstoff entsteht. Dadurch löst sich ein Teil des Trägermaterials auf, die Struktur wird zerstört und die Partikel des nicht gelösten edleren Metalls werden freigesetzt. Diese Partikel werden dann zusammen mit der Lösung, die das unedlere Metall gelöst enthält, herausgespült. Durch die Gasentwicklung entsteht genug Bewegung, um die Reaktion in Gang zu halten, sogar wenn es sich um enge Kanäle oder filigrane Aussparungen handelt.

Bei der erfindungsgemäßen elektrochemischen Reaktion kann sich der pH-Wert in den sauren oder basischen Bereich verschieben, je nach eingesetztem Material und Medium. Wenn daher zur Herstellung des Werkstücks ein korrosionsanfälliges Material eingesetzt wird, kann dieses geschützt werden, indem Material und/oder Medium entsprechend ausgewählt werden. So ist z.B. die Entstehung einer basischen Lösung dann vorteilhaft, wenn das den Formkörper bildende Material Stahl ist, da die basische Lösung hier gleichsam als Rostschutz wirkt. Für andere Werkstoffe kann ein leicht saurer pH-Wert, der durch das eingesetzte Medium erzielt werden kann, vorteilhafter sein.

Erfindungsgemäß wird somit ein Trägermaterial bereitgestellt, das sich nicht vollständig auflöst, sondern dessen Struktur bei Kontakt mit Wasser zerstört wird, da nur ein Teil gelöst wird, der allerdings ausreicht, um das gesamte Material herauszuspülen. Hierzu sind mindestens zwei Metallkomponenten notwendig, die bevorzugt in möglichst reiner Form verwendet werden. Bevorzugt sind beide Komponenten Metalle und liegen in reiner Form vor. Unter rein wird dabei im Sinne der vorliegenden Erfindung verstanden, dass die Pulver hauptsächlich aus einem Metall bestehen und höchstens kleine Anteile an Verunreinigungen oder Legierungsbestandteilen bzw. produktionsbedingte bzw, verarbeitungsbedingte geringe Anteile an Oxiden oder anderen Verbindungen enthalten. Es wurde gefunden, dass die besten Ergebnisse dann erzielt werden können, wenn die beiden Metalle in der nach dem Auftragen vorliegenden Form als Partikel in kompaktierter Struktur vorliegen. Eine derartige Struktur entsteht z.B. durch thermische Spritzverfahren, kinetisches Kompaktieren oder Kaltgasspritzen. Hier wird eine Struktur erreicht, bei der die Partikel nicht aufgeschmolzen werden, sondern eine verdichtete Matrix bilden. Bevorzugt hat das durch kinetisches Spritzen aufgetragene Material eine Porosität unter 20 Vol.-%, besonders bevorzugt unter 5 Vol.-%, besonders bevorzugt unter 1 Vol.-%. Wenn die Porosität des Materials und dadurch der Anteil an offenen Poren zu hoch wird, könnte sich das Trägermaterial mit dem wässrigen Medium vollsaugen und, je nach Reaktionsbedingungen und Reaktionspartnern so schnell lösen, dass eine unkontrollierbare Reaktion mit hohem Gasdruck entstünde, was unerwünscht ist. Außerdem kann aufgrund der Volumenzunahme des Hydroxids der Abtransport der nicht gelösten Partikel gestört sein.

Idealerweise ist die aus den beiden Metallen gebildete Matrix so dicht, dass die Oberflächen der Teilchen ausreichend Kontakt haben, um die elektrochemische Reaktion bei Zusatz einer korrodierenden Flüssigkeit zu fördern.

Die beiden für das Trägermaterial verwendeten Metallkomponenten müssen eine Differenz im Normalpotenzial aufweisen, um die die Auflösung der einen Komponente bewirkende elektrochemische Reaktion zu ermöglichen. Betrachtet wird hierbei das Normalpotential unter den am Reaktionsort herrschenden Bedingungen, z.B. in neutraler, saurer bzw. basischer wässriger Lösung. Es kann vorteilhaft sein, wenn die beiden verwendeten Metallkomponenten bei Reaktionsbedingungen eine Differenz der Normalpotentiale von mindestens 0,4, bevorzugt von mehr als 1 haben.

Die Auswahl der beiden Metallkomponenten richtet sich nach der Differenz ihrer Normalpotentiale und nach den oben ausgeführten Faktoren sowie nach ihrer Reaktionsfähigkeit, die unter anderem durch Oxidbildung beeinflusst wird, aber auch nach der Verfügbarkeit. Weiterhin können für die Auswahl aber neben der Wirtschaftlichkeit auch Überlegungen hinsichtlich der Umweltverträglichkeit herangezogen werden. Bevorzugt werden solche Metalle verwendet, die leicht verfügbar sind und deren Entsorgung keine Probleme bereitet.

Als edlere Metalle werden aufgrund ihrer Verfügbarkeit und ihrer elektrochemischen Eigenschaften insbesondere Kupfer, Eisen, Zinn und Nickel in Betracht gezogen. In einer weiteren Ausführungsform können als Metall MeI Metallpulver verwendet werden, die aus Partikeln bestehen, die mit einem edlen Metall umhüllt sind, während der Kern aus einem beliebigen Material bestehen kann. Gegebenenfalls kann das Kernmaterial dann auch mechanische Eigenschaften beitragen, die das Edelmetall nicht aufweist. Geeignet für die Umhüllung solcher Partikel sind beispielsweise Gold, Platin, Silber, Kupfer, Eisen oder Nickel etc.

Das unedlere Metall MeII kann jedes Metall sein mit einem im Vergleich zu MeI bei Reaktionsbedingungen geringeren oder negativeren Normalpotential. Bevorzugt sind Magnesium, Aluminium, Zink, Zinn und Eisen. Als besonders geeignet hat sich eine Kombination aus Magnesium und Eisen erwiesen.

In einer bevorzugten Ausführungsform wird daher als Trägermaterial eine Kombination aus Eisen und/oder Kupfer und/oder Nickel als MeI und Magnesium als MeII angewendet.

Die beiden Metallpulver werden in solchen Anteilen eingesetzt, dass die elektrochemische Reaktion im gewünschten Umfang abläuft. Bei Zugabe einem korrodierenden Medium, z.B. einem wässrigen Medium löst sich das unedlere Metall zumindest teilweise auf, während das edlere Metall als Pulver zurückbleibt. Daher muss das unedlere Metall in einem solchen Anteil vorhanden sein, dass durch sein Herauslösen die vorher durch Kompaktieren gebildete Struktur soweit aufgelöst oder zerstört wird, dass das entstehende Material herausspülbar ist.

Ist daher der Anteil von MeI in dieser Kombination zu hoch, ist es schwierig, das Trägermaterial zu entfernen. Andererseits sollte der Anteil an MeI nicht zu gering sein, damit die elektrochemische Reaktion ausreichend schnell ablaufen kann. Bevorzugt werden die Metallpulver in einem Volumenverhältnis von MeI zu MeII von 1: 250 bis 10:1, bevorzugt 1:5 bis 10:1 und besonders bevorzugt 3:1 bis 1:3 kombiniert. Besonders bevorzugt werden die Metallpulver von MeI zu MeII in etwa gleichen Volumenanteilen kombiniert.

Bei Kontakt mit dem korrodierenden Medium zerfällt durch Lösung des Anteils an MeII die Struktur, was dazu führt, dass das Trägermaterial ausgespült werden kann. Hierzu kann eine korrodierende Flüssigkeit, z.B. jedes korrodierende Medium verwendet werden. Das korrodierende, bevorzugt wässrige Medium ist nicht kritisch und jedes Medium, das überwiegend aus Wasser besteht ist hier geeignet. Es ist darauf zu achten, dass keine die elektrochemische Reaktion negativ beeinflussende Inhaltsstoffe in dem Wasser enthalten sind. Bevorzugt wird als korrodierendes Medium ein wässriges Medium eingesetzt, das die elektrochemische Reaktion fördert, insbesondere eine ionenhaltige Lösung. Geeignet sind saure, neutrale und basische ionenhaltige Lösungen, z.B. Salzlösungen. Es können auch verdünnte Säuren oder Basen eingesetzt werden. Da es auf die in der Salzlösung enthaltenen Ionen nicht ankommt, kann auch ein als Abwasser anfallendes, ionenhaltiges Medium eingesetzt werden. Dies ist aus Gründen der Umweltschonung und aus Kostengründen bevorzugt. Es kann daher sowohl Leitungswasser als auch Abwasser aus anderen Prozessen, das bevorzugt salzhaltig ist, eingesetzt werden, solange es die Redoxreaktion nicht beeinträchtigt

Weiterhin ist Gegenstand der Erfindung ein Verfahren zur Herstellung eines Werkstücks mit wenigstens einer Aussparung, bei dem der den Freiraum bildende Raum mit einem Trägermaterial gefüllt wird, das nach Fertigstellung herausgespült wird, wobei das Trägermaterial ein Material ist, wie in Anspruch 1 definiert.

Es hat sich herausgestellt, dass das erfindungsgemäße Trägermaterial sehr gut geeignet ist, um einen verlorenen Kern für ein Formverfahren zu bilden, bei dem Werkstücke mit mindestens einem Freiraum gebildet werden. Das erfindungsgemäße Trägermaterial zeichnet sich durch seine mechanische Belastbarkeit aus, sodass es überall dort eingesetzt werden kann, wo ein mechanisch belastbares Material notwendig ist. Darüberhinaus lässt es sich mit formgebenden Verfahren bearbeiten, insbesondere kann es mit spanenden Verfahren zu komplexen Formen geformt werden.

Besonders geeignet ist das erfindungsgemäße Trägermaterial für die Verarbeitung mit kinetischem Kompaktieren oder Kaltgasspritzen.

Besonders bevorzugt wird das erfindungsgemäße Material verwendet für ein Verfahren zur Herstellung von Formkörpern, bei dem ein schichtweiser Aufbau durch thermisches Spritzen erfolgt, wobei die Schichten gegebenenfalls dann noch spanend nachbearbeitet werden.

Erfindungsgemäß wird daher ein Verfahren zur Herstellung eines Werkstücks bereitgestellt, bei dem durch thermisches Spritzen eine Struktur aufgebaut wird, wobei die Bereiche, die im fertigen Körper eine Aussparung bilden sollen, mit dem erfindungsgemäßen Trägermaterial gebildet werden, wobei das Trägermaterial nach Fertigstellung des Werkstücks durch Kontakt mit einem wässrigen Medium entfernt wird.

Das erfindungsgemäße Trägermaterial kann auch für andere Verfahren eingesetzt werden, ist aber besonders vorteilhaft für Verfahren, bei denen thermisches Spritzen eingesetzt wird. Bevorzugt erfolgt das thermische Spritzen durch kinetisches spritzen, wobei die Partikel im Wesentlichen nicht aufgeschmolzen werden.

Überraschenderweise wurde festgestellt, dass das erfindungsgemäße Trägermaterial sehr gut geeignet ist, um verlorene Kerne zu bilden. Es kann zu vielfältigen Formen verarbeitet werden. Nach Fertigstellung des Werkstücks wird durch Kontakt mit einem wässrigen Medium die bei der Aufbringung des Materials entstandene Matrix durch eine elektrochemische Reaktion zerstört und durch die Bewegung aufgrund der Gasbildung während der elektrochemischen Reaktion entsteht genug Wasseraustausch, um die elektrochemische Reaktion in geeigneter Weise voranzutreiben. Das bei Zerstörung der Matrix zurückbleibende Pulver des edleren Metalls kann dann leicht zusammen mit der entstehenden Lösung ausgespült werden und ggf. wiederverwendet werden.

Die elektrochemische Reaktion und damit die Auflösung des unedleren Metalls und die Zerstörung der Struktur können in einer bevorzugten Ausführungsform gefördert werden, indem bei und nach Zugabe des korrodierenden Mediums für eine Bewegung des Mediums gesorgt wird. Dies kann z.B. durch Spülen, durch Bewegen des Werkstücks oder durch Ultraschallbehandlung geschehen.

Erfindungsgemäß wird daher ein Trägermaterial bereitgestellt, das aufgrund seiner mechanischen Belastbarkeit sowie Duktilität und seiner elektrochemischen Reaktionsfähigkeit eine ideale Kombination von Eigenschaften liefert. Weiterhin wird ein Verfahren zur Verfügung gestellt, mit dem auch sehr komplizierte Formen hergestellt werden können, da es möglich ist, die Werkstücke schichtweise durch Spritzverfahren aufzubauen und anschließend selbst komplizierte Aussparungen Kavitäten, Ausnehmungen, Hohlräume, Hinterschneidungen oder sonstige nicht ausgefüllte Anteile durch Herausspülen des Trägermaterials zu bilden.

Es wurde überraschenderweise gefunden, dass das oben beschriebene erfindungsgemäße Material sich sehr gut eignet für jede Form von Platzhalter. Aufgrund der vorteilhaften mechanischen und elektrochemischen Eigenschaften kann das erfindungsgemäße Trägermaterial immer dann eingesetzt werden, wenn es notwendig ist, über einen bestimmten Zeitraum einen Platz freizuhalten und anschließend das Platzhaltermaterial zu entfernen. Insbesondere ist das erfindungsgemäße Trägermaterial geeignet, wenn der Platzhalter in seiner Funktion mechanisch beansprucht wird, z.B. Belastungen ausgesetzt ist. Außer für die oben erwähnte Verwendung zur Herstellung von Werkstücken mit Hohlräumen und Kavitäten kann das erfindungsgemäße Trägermaterial daher auch als Distanzstück, Abstandshalter, Platzhalter und verlorener Kern in jeglicher Form eingesetzt werden.

Besonders bevorzugt wird hierfür eine Kombination aus Magnesium und mindestens einem der Metalle Eisen, Nickel oder Kupfer verwendet. Gerade diese Kombinationen weisen eine optimale Verbindung von mechanischer Belastungsfähigkeit und Korrosivität auf. Die Kombination aus Magnesium und Eisen ist besonders bevorzugt, da beim Lösen des Trägermaterials eine wässrige Suspension entsteht, die nur Magnesium bzw. dessen, durch Korrosion entstandene Abbauprodukte, und Eisen als Metalle enthält. Diese Kombination ist umweltfreundlich und kann in einfacher Weise entweder als Abwasser entsorgt werden, ohne die Umwelt zu belasten oder aber recycelt werden. Werden andere Metalle zusätzlich zu Eisen oder statt Eisen eingesetzt, so kann es notwendig sein, die entstehende Suspension vor Entsorgung aufzubereiten.

Die mechanischen Eigenschaften und die Umweltfreundlichkeit des nach Auflösen entstehenden Produktes tragen dazu bei, dass das erfindungsgemäße Trägermaterial besonders vorteilhaft ist.

Wie oben bereits ausgeführt, wird das erfindungsgemäße Trägermaterial, das aus Magnesium und mindestens einer weiteren Metallkomponente besteht, die ausgewählt ist aus Eisen, Nickel und Kupfer, durch ein mechanisch belastendes Verfahren kompaktiert. Dieselben Verfahren, wie oben ausgeführt und dieselben Verhältnisse der Komponenten wie oben ausgeführt sind auch für die Verwendung des Trägermaterials allgemein als Platzhalter geeignet. Auch die Herauslösung des Platzhalters erfolgt auf dieselbe Art und Weise, wie oben ausgeführt, nämlich mit einer Ionen enthaltenden wässrigen Lösung, insbesondere einem wässrigen Medium, das aktive Anionen enthält. Als geeignet in diesem Zusammenhang können wässrige Medien mit Chlorid-, Nitrat - und/oder Sulfationen erwähnt werden. Aufgrund seiner guten Verfügbarkeit ist beispielsweise Meerwasser ein sehr gut geeignetes Medium.

## Patentansprüche

1. Trägermaterial, das als Platzhalter beim Aufbau von Werkstücken mit mindestens einem Freiraum verwendet werden kann, wobei der Ausdruck Platzhalter auch verlorene Kern oder verlorene Form umfasst, die nicht allseitig von einer Wand umgeben sind und wobei der Ausdruck Freiraum auch Räume umfasst, die nicht allseitig von einer Wand umgeben sind, wie Kavitäten, Aussparungen, Hinterschneidungen, Hohlräumen, das aus einem kompaktierten korrodierbaren Material besteht, wobei das korrodierbare Material eine Mischung oder Legierung aus mindestens zwei Metallkomponenten MeI und MeII ist, wobei das Normalpotential von MeII unter Reaktionsbedingungen kleiner als das von MeI ist.

2. Trägermaterial nach Anspruch 1, **dadurch gekennzeichnet, dass** MeII und MeI in einem Volumenverhältnis von 250:1 bis 1:10 vorliegen.

3. Trägermaterial nach Anspruch 1, **dadurch gekennzeichnet, dass** MeII und MeI in einem Volumenverhältnis von 5:1 bis 1:10 vorliegen.

4. Trägermaterial nach Anspruch 1, **dadurch gekennzeichnet, dass** das Material durch thermisches Spritzen herstellbar ist.

5. Trägermaterial nach Anspruch 3, **dadurch gekennzeichnet, dass** das kompaktierende Verfahren kinetisches Spritzen oder Kaltgasspritzen ist oder dass das kompaktierende Verfahren Pressen oder Sintern ist.

6. Trägermaterial nach einem der vorhergehenden Ansprüche, **dadurch gekennzeichnet, dass** es zerspanbar und/oder verformbar ist.

7. Trägermaterial nach einem der vorhergehenden Ansprüche, **dadurch gekennzeichnet, dass** es eine Porosität von unter 20 Vol-%, insbesondere von unter 5 Vol-% oder von unter 1 Vol-% hat.

8. Trägermaterial nach einem der vorhergehenden Ansprüche, **dadurch gekennzeichnet, dass** MeI Kupfer, Eisen, Nickel oder Zinn ist.

9. Trägermaterial nach einem der vorhergehenden Ansprüche, **dadurch gekennzeichnet, dass** MeII Magnesium, Aluminium, Zink, Zinn oder Eisen ist.

10. Trägermaterial nach einem der vorhergehenden Ansprüche, **dadurch gekennzeichnet, dass** das Metallpulver mit höherem Normalpotential ein Pulver ist, das aus Partikeln besteht, deren Umhüllung aus einem gegenüber MeII edleren Metall besteht, wobei der Kern aus einem beliebigen Material gebildet ist.

11. Verfahren zur Herstellung eines Werkstücks mit einem thermischen Spritzverfahren oder kompaktierenden Verfahren, wobei zur Herstellung des Werkstücks mindestens ein Freiraum oder ein sonstiger nicht ausgefüllter Anteil aus einem Trägermaterial gebildet wird, wobei der Ausdruck Freiraum auch Räume umfasst, die nicht allseitig von einer Wand umgeben sind, wie Kavitäten, Aussparungen, Hinterschneidungen, Hohlräumen, wobei das Trägermaterial nach Fertigstellung des Körpers ohne Beschädigung des Körpers entfernbar ist durch Inkontaktbringen mit einem wässrigen Medium und Herausspülen der wässrigen Suspension aus Trägermaterial und wässrigem Medium, wobei das Trägermaterial aus mindestens zwei unterschiedlichen Metallen gebildet ist, deren Normalpotentiale sich unterscheiden, und wobei das Trägermaterial erhältlich ist, indem die Metallpulver kompaktiert werden.

12. Verfahren nach Anspruch 11, **dadurch gekennzeichnet, dass**, die Herstellung des Werkstücks mit kinetischem Spritzen oder Kaltgas-Spritzen erfolgt oder dass die Herstellung des Werkstücks mit Sintern oder Pressen erfolgt.

13. Verfahren nach Anspruch 11, **dadurch gekennzeichnet, dass** die Geschwindigkeit der Auflösung eingestellt wird durch Temperierung des korrodierenden Mediums.

14. Verwendung einer Mischung von zwei Metallpkomponenten MeI und MeII, die Metalle oder Metallkomponenten sein können, wobei das Normalpotential von MeII unter Reaktionsbedingungen kleiner als das von MeI ist zur Herstellung einer verlorenen Form durch Auftrag mit einem kompaktierenden Verfahren.

15. Verwendung eines Trägermaterials nach einem der Ansprüche 1 bis 10 als verlorener Kern für laminiertechnische Verfahren oder beschichtende Verfahren.

## Claims

1. A carrier material usable as a placeholder for structuring workpieces with at least one vacuity, wherein the term placeholder also comprises lost core or lost mold, which are not surrounded on all sides by a wall, and wherein the term vacuity also comprises spaces which are not surrounded on all sides by a wall, e.g. cavities, recesses, undercuts, hollow spaces, which consists of a compacted corrodible material, wherein the corrodible material is a mixture or alloy consisting of at least two metal components MeI and MeII, wherein the standard electrode potential of MeII is smaller than that of MeI under reaction conditions.

2. The carrier material of claim 1, **characterized in that** MeII and MeI are present in a volume ratio of 250:1 to 1:10.

3. The carrier material of claim 1, **characterized in that** MeII and MeI are present in a volume ratio of 5:1 to 1:10.

4. The carrier material of claim 1, **characterized in that** the material is producible by thermal spraying.

5. The carrier material of claim 3, **characterized in that** the compacting method is kinetic spraying or cold gas spraying or that the compacting method is pressing or sintering.

6. The carrier material of any one of the preceding claims, **characterized in that** it is machinable and/or deformable.

7. The carrier material of any one of the preceding claims, **characterized in that** it has a porosity of less than 20% by volume, particularly of less than 5% by volume or of less than 1% by volume.

8. The carrier material of any one of the preceding claims, **characterized in that** MeI is copper, iron, nickel or tin.

9. The carrier material of any one of the preceding claims, **characterized in that** MeII is magnesium, aluminum, zinc, tin or iron.

10. The carrier material of any of the preceding claims, **characterized in that** the metal powder of higher standard electrode potential is a powder which consists of particles the casing of which consists of metal more precious than Mell, the core being formed of any material.

11. A method for producing a workpiece with a thermal spraying method or compacting method, wherein for the production of the workpiece at least one vacuity or an otherwise not filled portion is formed from a carrier material, wherein the term vacuity also comprises spaces which are not surrounded on all sides by a wall, e.g. cavities, recesses, undercuts, hollow spaces, wherein after completion of the body the carrier material can be removed, without damaging the body, by contacting the carrier material with an aqueous medium and rinsing away the aqueous suspension of carrier material and aqueous medium, wherein the carrier material is formed from at least two different metals having standard electrode potentials differing from each other, and wherein the carrier material is obtainable by contacting the metal powder.

12. The method of claim 11, **characterized in that** the workpiece is produced by kinetic spraying or cold gas spraying or that the workpiece is produced by sintering or pressing.

13. The method of claim 11, **characterized in that** the speed of the dissolution is adjusted by tempering the corroding medium.

14. Use of a mixture of two metal components MeI and MeII, which may be metals or metal components, wherein the standard electrode potential of MeII is smaller under reaction conditions than that of MeI for producing a lost mold by application by means of a compacting method.

15. Use of a carrier material of any one of claims 1 to 10 as a lost core for technical lamination methods or for coating methods.

## Revendications

1. Matériau support qui peut être utilisé comme substitut lors de la constitution de pièces à usiner avec au moins un espace libre, le terme de substitut comportant aussi un noyau perdu ou un moule perdu qui n'est pas entouré de tous les côtés par une paroi et les termes d'espace libre comportant aussi des espaces qui ne sont pas entourés de tous les côtés par une paroi tels que des cavités, des évidements, des contre-dépouilles, des espaces creux, lequel se compose d'un matériau sujet à la corrosion compacté, le matériau sujet à la corrosion étant un mélange ou alliage d'au moins deux composants métalliques «Mel» et «Mell», le potentiel normal de «Mell» dans des conditions de réaction étant inférieur à celui de «MeI».

2. Matériau support selon la revendication 1, **caractérisé en ce que** «Mell» et «Mel» présentent un rapport de volume compris entre 250:1 et 1:10.

3. Matériau support selon la revendication 1, **caractérisé en ce que** «MeII» et «Mel» présentent un rapport de volume compris entre 5:1 et 1:10.

4. Matériau support selon la revendication 1, **caractérisé en ce que** le matériau peut être fabriqué par injection thermique.

5. Matériau support selon la revendication 3, **caractérisé en ce que** le procédé de compactage est une injection cinétique ou injection de gaz froid ou en ce que le procédé de compactage est un pressage ou frittage.

6. Matériau support selon l'une quelconque des revendications précédentes, **caractérisé en ce qu'**il est usinable et/ou déformable.

7. Matériau support selon l'une quelconque des revendications précédentes, **caractérisé en ce qu'**il présente une porosité inférieure à 20% en volume, en particulier inférieure à 5% en volume ou inférieure à 1% en volume.

8. Matériau support selon l'une quelconque des revendications précédentes, **caractérisé en ce que** «Mel» est du cuivre, du fer, du nickel ou de l'étain.

9. Matériau support selon l'une quelconque des revendications précédentes, **caractérisé en ce que** «Mell» est du magnésium, de l'aluminium, du zinc, de l'étain ou du fer.

10. Matériau support selon l'une quelconque des revendications précédentes, **caractérisé en ce que** la poudre métallique avec un potentiel normal supérieur est une poudre qui se compose de particules, dont l'enveloppe est en un métal plus noble que «Mell», le noyau étant constitué d'un matériau quelconque.

11. Procédé de fabrication d'une pièce à usiner avec un procédé d'injection thermique ou procédé de compactage, sachant que pour la fabrication de la pièce à usiner, au moins un espace libre ou une part non remplie autrement est constituée d'un matériau support, les termes d'espace libre comportant aussi des espaces qui ne sont pas entourés de tous les côtés par une paroi tels que des cavités, des évidements, des contre-dépouilles, des espaces creux, le matériau support pouvant être retiré après l'achèvement du corps sans l'endommager par mise en contact avec un produit aqueux et rinçage de la suspension aqueuse du matériau support et du produit aqueux, sachant que le matériau support est constitué d'au moins deux métaux différents, dont les potentiels normaux se distinguent, et sachant que le matériau support peut être obtenu en compactant les poudres métalliques.

12. Matériau support selon la revendication 11, **caractérisé en ce que** la fabrication de la pièce à usiner est effectuée par injection cinétique ou injection de gaz froid ou **en ce que** la fabrication de la pièce à usiner est effectuée par frittage ou pressage.

13. Matériau support selon la revendication 11, **caractérisé en ce que** la vitesse de dissolution est réglée par l'équilibrage de la température du produit corrosif.

14. Utilisation d'un mélange de deux composants métalliques «MeI» et «Mell» qui peuvent être des métaux ou des composants métalliques, le potentiel normal de «Mell» dans des conditions de réaction étant inférieur à celui de «Mel» pour la fabrication d'un moule perdu par application à l'aide d'un procédé de compactage.

15. Utilisation d'un matériau support selon l'une quelconque des revendications 1 à 10 comme noyau perdu pour des procédés de laminage ou de revêtement.
